# EUROPÄISCHE PATENTSCHRIFT

(11) **EP 0 379 964 B1**
(45) Veröffentlichungstag und Bekanntmachung des Hinweises auf die Patenterteilung: **15.06.1994**
(21) Anmeldenummer: 90100957.1
(22) Anmeldetag: 17.01.1990
(51) Int. Cl.: D21H 17/45, D21H 17/74, B41M 1/36

(54) **Aufzeichnungsblatt für Tintenstrahlschreiber**
Ink jet printer recording sheet
Feuille pour enregistrement par jet d'encre

(30) Priorität: 18.01.1989 JP 8993/89
(43) Veröffentlichungstag der Anmeldung: 01.08.1990
(73) Patentinhaber: NIPPON PAPER INDUSTRIES CO., LTD., Kita-ku, Tokyo 100 (JP)
(72) Erfinder: Kojima, Yutaka, Central Research Laboratory, Kita-ku, Tokyo (JP); Omori, Takashi, Central Research Laboratory, Kita-ku, Tokyo (JP)
(74) Vertreter: Kinzebach, Werner, Dr.

(56) Entgegenhaltungen:
- EP-A- 0 121 916
- DE-A- 3 132 248
- FR-A- 2 605 934
- FR-A- 2 620 655
- Ullmanns Encyklopädie der technischen Chemie, 4. Aufl., Band 21, 1982, Verlag Chemie GmbH, Weilheim, S. 460, 461

## Beschreibung

Die Erfindung betrifft ein Aufzeichnungsblatt für Tintenstahlscheiber.

In jüngerer Zeit nimmt die Nachfrage nach Bunt- bzw. Farbendrucken zu. Für derartige Drucke sind Tintenstrahldrucker, eines der schlag- bzw. aufprallfreien Aufzeichnungssysteme von besonderem Interesse, weil vergleichsweise schnelle Bunt- bzw. Farbaufzeichnungen mit einem einfachen System erhalten werden, das leiser arbeitet als Schlagdrucker, wie Punktdrucker usw., und deren Verwendung daher im Büro bevorzugt wird.

Bei den Aufzeichnungsblättern für Tintenstrahlschreiber wurde bisher die Verwendung von synthetischem amorphem Siliciumdioxid in verschiedenen Formen zur Verbesserung der Aufzeichnungsdichte, der Tintenabsorptionsfähigkeit und -absorptionsgeschwindigkeit,des Tintenverlaufes und -ausflusses vorgeschlagen.
Beispielsweise beschreibt die JP-A-55-51583 ein Aufzeichnungsblatt für Tintenstrahlschreiber, das mit nicht-kolloidalem Siliciumdioxidpulver beschichtet ist; die JP-A-56-148583 beschreibt ein Aufzeichnungsblatt, bei dem ein Basispapier mit einem Gemisch aus einer feinteiligen Kieselsäure und einem wasserlöslichen Harz beschichtet ist; und die JP-A-57-107879 beschreibt ein Aufzeichnungsblatt, das mit einer Masse aus einem synthetischen Siliciumdioxid und einem wäßrigen Bindemittel wenigstens zweifach mit einer Gesamtbeschichtungsmenge von mindestens 10 g/m² beschichtet wird.
Als synthetische amorphe Siliciumdioxide gibt es Siliciumdioxide, die nach dem Naßfällungsverfahren, dem Gelverfahren, dem Trockenverfahren usw. erhalten werden, wobei das Trockenverfahren in einer Hydrolyse des Siliciumtetrachlorids in einer Knallgasflamme besteht. Für Tintenstrahl-Aufzeichnungsblätter werden Siliciumdioxide, die nach dem Naßfällungsverfahren und dem Gelverfahren erhalten werden, heutzutage vorwiegend verwendet; sie sind in den obigen JP-Publikationen beschrieben.
Weiter ist die Verwendung des nach dem Trockenverfahren erhaltenen Siliciumdioxids in der JP-OL 60-204390 vorgeschlagen, wonach die tintenaufnehmende Schicht das ultrafeine Siliciumdioxid enthält.
Diese Schrift beschreibt im wesentlichen folgende Verfahren: ein Verfahren bei dem eine tintenaufnehmende Schicht, die durch die Beschichtung eines Trägers mit synthetischem amorphem Siliciumdioxid in einer Beschichtungsmenge von wenigstens 10 g/m² erhalten wurde, mit ultrafeinem Siliciumdioxid beschichtet wird und ein Verfahren, bei dem ein Träger mit einem Gemisch aus einem ultrafeinen Siliciumdioxid und einem nach dem Ausfällungsverfahren erhaltenen Siliciumdioxid in einem gewissen Mischungsverhältnis und in einer Beschichtungsmenge von 15 g/m² beschichtet wird.
Dabei handelt es sich also um eine Beschichtung von mehr als 10 g/m². Daher ist die in der JP-A-60-204390 beschriebene Technologie im wesentlichen gleich derjenigen, die in den Schriften JP-A-55-51583, 56-148583, 57-107879 usw. beschrieben ist.
Das heißt, das Ziel der bekannten Verfahren besteht in der Herstellung eines Tintenstrahl-Aufzeichnungsblattes mit guter Aufzeichnungsdichte und überlegener Tintenabsorptionsfähigkeit, das durch das Auftragen einer Beschichtungsmasse von 10 bis 20 g/m² auf einen Träger erreicht wird.

Um ein Tintenstrahl-Aufzeichnungsblatt wasserfest zu machen, beschreibt die JP-A-56-84992 ein Verfahren, bei dem die Oberfläche einer Aufzeichnungsschicht mit einem polykationischen Polyelektrolyt beschichtet wird. Die JP-A-59-20696 beschreibt ein Verfahren unter Verwendung einer tintenaufnehmenden Schicht, die Polydimethyldiallylammoniumchlorid enthält.
Zur Herstellung eines Aufzeichnungsblattes mit guter Lichtbeständigkeit und überlegener Beständigkeit des Bildes ist es bekannt, ein Aufzeichnungsblatt mit einer tintenaufnehmenden Schicht, die ein Metalloxid, einen UV-Absorber, Oxidationsinhibitator und dgl. enthält, zu verwenden.
Die JP-A-58-177390 beschreibt, daß man ein Tintenstrahl-Aufzeichnunsblatt, das für Tintenstrahlschreiber mit Elektrofeldkontrolle geeignet ist, durch Beschichtung einer tintenaufnehmenden Schicht aus einem Gemisch aus synthetischem Siliciumdioxid und wäßrigem Bindemittel mit einem elektrischen Leiter vom Typ eines quartären Ammoniumsalzes unter normalem Druck erhalten kann. Dieses Aufzeichnungsblatt wird auf Grund der Anwesenheit eines Mittels zur Verhinderung einer elektrostatischen Aufladung durch Änderungen der Umweltfeuchtigkeit nicht beeinflußt.

Wie oben erwähnt wurde, dienten die bisherigen Tintenstrahl-Aufzeichnungsblätter zur Verbesserung der Eigenschaften, wie der Aufzeichnungsdichte, Tintenabsorptionsfähigkeit und -trocknung, des Tintenverlaufs, des Tintenausflusses, der wasserbeständigkeit, der Lichtbeständigkeit und der Herstellbarkeit eines ausgezeichneten Blattes und Bildes.

Die FR-A-2 605 934 beschreibt ein Aufzeichnungsblatt für Tintenstrahldrucker, das aus einem Träger besteht, der mit 2 Arten kationischer Polymere beschichtet ist. Die Beschichtung kann als Pigment auch ein nach dem Naßverfahren hergestelltes amorphes Siliciumdioxid enthalten.

Die EP-A-121 916 beschreibt ein Aufzeichnungspapier für Tintenstrahlschreiber, das aus einem Träger und mindestens einer darauf angeordneten Beschichtung besteht. Die Beschichtung enthält ein feines nach dem Naßverfahren hergestelltes Siliciumdioxid mit einer spezifischen Oberfläche von mindestens 200 m²/g und ein wasserlösliches, polymeres Bindemittel, wie Polyvinylalkohol oder ein Derivat davon.

In letzter Zeit ist die Farbänderung oder Verfärbung des Bildes durch Luftbestandteile, insbesondere Gase, sowohl in geschlossenen Räumen als auch im Freien ein großes Problem geworden.

Gase, die eine Farbänderung oder Verfärbung hervorrufen, sind beispielsweise NOₓ, Schwefeldioxid usw. in Abgasen und Fabrikemissionen, Ozon aus Kopiermaschinen, Zigarettenrauch und dgl.

Ozon aus Kopiermaschinen entsteht mehr und mehr, weil durch die Miniaturisierung und Vereinfachung der Kopiermaschinen zu Büroautomaten, viele kleinere oder mittlere Kopiermaschinen im Büro immer häufiger verwendet werden. Die Farbänderung oder Verfärbung des Aufzeichnungsbildes durch oxidierende Gase in geschlossenen Räumen und im Freien ist daher ein sehr großes Problem. Es ist bekannt, daß einige der oxidierenden Gase zur Anregung der sauren Moleküle in einer wäßrigen Tinte bei konventionellen Tintenstrahl-Aufzeichnungsbildern führen.
Um eine gute Aufzeichnungsdichte und eine genügende Tintenabsorptionsfähigkeit bei einem Mehrfarben-Tintenstrahl-Aufzeichnungsblatt mit hoher Bildqualität und -dichte zu erhalten, ist es erforderlich, daß eine geeignete tintenaufnehmende Schicht aus tintenakzeptierendem Material entsprechend der maximalen Tintenstrahlmenge, bezogen auf die Flächeneinheit des Druckers, aufgebracht wird.
Dabei benötigt man bei der bisherigen Beschichtung aus synthetischem amorphem Siliciumdioxid, erhalten nach dem Naßverfahren oder Trockenverfahren, üblicherweise eine Beschichtungsmenge von wenigstens 10 g/m² auf einem Träger.
Bei einer Beschichtung eines faserartigen Trägers mit einem Füllstoff, einschließlich Siliciumdioxid, in einer Beschichtungsmenge von ca. 10 g/m² werden die Fasern völlig mit diesem Füllstoff bedeckt, so daß der papierartige Charakter und der papierartige Griff verloren gehen.
Weiter benötigen diese feinen Siliciumdioxide im Vergleich mit anderen Füllstoffen eine größere Menge an Bindemittel bei der Beschichtung wegen der kleineren Volumendichte. Weil dabei die Lücken in der Beschichtung mit diesem Bindemittel ausgefüllt werden, muß die Beschichtungsmenge weiter erhöht werden, um eine gute Tintenabsorptionsfähigkeit zu erhalten. Dadurch gehen der papierartige Charakter und der Griff verloren. Bei Verwendung einer geringeren Menge an Bindemittel hat das Aufzeichnungsblatt, das eine gute Tintenabsorptionsfähigkeit aufweist, die Nachteile, daß es eine schwache Oberflächenfestigkeit hat und dadurch leicht Papierstaub entsteht, der die Düsen usw. des Druckers verstopft, wodurch dieses Blatt als ein übliches Aufzeichnungsblatt nicht verwendet werden kann.

Das synthetische Siliciumdioxid, das als Katalysator bei der Oxidationsreaktion verwendet wird, weist eine starke Katalysefunktion auf. Mit zunehmender Beschichtungsmenge zur Verbesserung der Aufzeichnungsdichte und der Tintenabsorptionsfähigkeit nimmt daher auch die Katalysewirkung zu. Bei den bisherigen Aufzeichnungsblättern, bei denen das synthetische Siliciumdioxid in großer Beschichtungsmenge auftragen wird, kommt es dadurch zu einer erheblich stärkeren Verfärbung des Aufzeichnungsbildes durch die entstehenden oxidierenden Gase. Dabei sind der papierartige Charakter und der Griff verschlechtert.
Weiter sind die Metalloxide, UV-Absorber, Oxydationsinhibitoren, polykationischen Polyelektrolyte usw., die für eine gute Lichtbeständigkeit und ausreichende Lichtbeständigkeit der Bilder verwendet werden, nicht in der Lage, die Verfärbung durch oxidierende Gase zu verhindern. Einige dieser Materialien rufen die Verfärbung sogar hervor.

Wie oben erwähnt wurde, ist es bisher nicht möglich, bei einem Aufzeichnungsblatt für Tintenstrahlschreiber die Verfärbung durch oxidierende Gase usw. unter Beibehaltung einer guten Aufzeichnungsdichte, überlegenen Tintenabsorptionsfähigkeit und eines papierartigen Charakters zu verhindern.

Der Erfindung liegt die Aufgabe zugrunde, ein Aufzeichnungsblatt für Tintenstrahlschreiber zur Verfügung zu stellen, das unter Beibehaltung des Papiercharakters und des guten Griffs des unbeschichteten Blattes ein gleichmäßiges Bild, eine hohe Aufzeichnungsdichte und eine gute Mehrfach-Aufzeichnung liefert, eine geringere Bildverfärbung durch oxidierende Gase sowie eine ausgezeichnete Haltbarkeit des Bildes und eine hohe Lichtbeständigkeit aufweist.

Diese Aufgabe wird gelöst durch ein Aufzeichnungsblatt für Tintenstrahlschreiber, die mit wäßriger einen wasserlöslichen Farbstoff enthaltender Tinte drucken, bestehend aus einem Träger aus einem tintenabsorptionsfähigen Material, der mit einem tintenaufnehmenden Material, das ein Gemisch aus einem amorphen Siliciumdioxid und einem kationischen Harz enthält, beschichtet oder imprägniert ist, dadurch gekennzeichnet, daß das amorphe Siliciumdioxid ein durch Hydrolyse von Siliciumtetrachlorid in einer Knallgasflamme erhaltenes Siliciumdioxid ist, das aus Aggregaten kugeliger Teilchen mit einer mittleren primären Teilchengröße von 7-40 nm besteht.

Das erfindungsgemäß eingesetzte Siliciumdioxid (Aerosil) hat einen hohen SiO₂-Gehalt und keine innere Oberfläche.
Im allgemeinen ergeben Siliciumdioxide wegen der Anwesenheit von Silanolgruppen leicht Wasserstoffbrückenbindungen und weisen ein Thixotropiephänomen in polaren Lösungsmitteln, wie Wasser, auf. Das nach dem Naßprozeß erhaltene Siliciumdioxid besitzt viele Silanolgruppen auf der inneren Oberfläche. Dagegen besitzt das erfindungsgemäß eingesetzte (ultrafeine) Siliciumdioxid wegen des Fehlens der inneren Oberfläche viele Silanolgruppen auf der (äußeren) Teilchenoberfläche. Daher bildet das erfindungsgemäß eingesetzte Siliciumdioxid Wasserstoffbrückenbindungen, bei denen Silanolgruppen als Mittelpunkt wirken, und es weist ab einer gewissen Schlammkonzentration eine erhebliche Viskositätszunahme gegenüber dem nach dem Naßverfahren erhaltenen Siliciumdioxid auf, so daß es in Kombination mit einem wasserlöslichen Harz, einem Bindemittel für das bisherige nach dem Naßverfahren erhaltene Siliciumdioxid, nicht auftragbar ist. Es wurde gefunden, daß das erfindungsgemäß eingesetzte Siliciumdioxid in Kombination mit dem erfindungsgemäß eingesetzten kationischen Harz auftragbar ist.

Die Wahl des Verfahrens zur Mischung des ultrafeinen Siliciumdioxids und des kationischen Harzes unterliegt keinen besonderen Beschränkungen, man kann z.B. folgende verwenden:
(1) Das ultrafeine Siliciumdioxid wird in Wasser oder einer wäßrigen Lösung des Bindemittels dispergiert, und dann wird das kationische Harz zu der Siliciumdioxid enthaltenden Dispersion gegeben;
(2) Das ultrafeine Siliciumdioxid wird in der kationischen Harzlösung, wenn sie flussig ist, gelöst (dispergiert) dann wird die erhaltene Lösung (Dispersion) in Wasser oder einer wäßrigen Lösung des Bindemittels dispergiert; oder
(3) Das ultrafeine Siliciumdioxid und das kationische Harz werden gleichzeitig in Wasser oder in einer wäßrigen Lösung des Bindesmittels dispergiert.

Die Dispergierung des Gemisches aus dem ultrafeinen wasserfreien Siliciumdioxid und dem kationischen Harz führt zu ziemlich gleichmäßigen Aggregaten, was die Viskosität des Schlammes gegenüber derjenigen der Beschichtungsmasse ohne kationisches Polymer erniedrigt. Daher ist das dispergierte Gemisch auftragbar, und die erhaltene Beschichtung hat eine voluminöse Struktur.

Die spezifische BET- Oberfläche kann in einem weiten Bereich liegen. Erfindungsgemäß sind viele ultrafeine Siliciumdioxide unabhängig von der spezifischen BET-Oberfläche verwendbar. Eine kleine BET-Oberfläche erniedrigt die Aufzeichnungsdichte, und eine große BET-Oberfläche führt zu größeren Aggregaten des Siliciumdioxides und zu ungleichmäßigen Lücken, in die die Tinte sinkt, was die Aufzeichnungsdichte erniedrigt. Daher muß man das Siliciumdioxid mit einer geeigneten spezifischen Oberfläche unter Berücksichtigung der Qualität der Aufzeichnungsblatts, der Eigenschaften der Beschichtungsmasse usw. auswählen. Vorzugsweise hat das Siliciumdioxid eine BET-Oberfläche von 50 - 380 m²/g.

Beispiele des erfindungsgemäß eingesetzten kationischen Harzes sind Polyäthylenimine, Polydimethyldiallylammoniumsalze, z.B. Polydimethyldiallylammoniumchloride, Polyalkylen-Polyamindicyandiamidammoniumchloride, Polyalkylen-Polyamindicyandiamidammonium-Kondensate, Polyvinylpyridiniumhalogenide, Polymere von (Meth)acrylamidalkyl-quartären-Ammoniumsalzen, Polymere von (Meth)acryloyloxyalkyl-quartären-Ammoniumsalzen, ω-Chlor-poly (oxyäthylen-polymethylen-quartäre Ammoniumsalze), Polyvinylbenzyl-trimethylammoniumsalze und dgl.

Das Mischungsverhältnis von kationischem Harz zu Siliciumdioxid wird je nach der Art, dem Molekulargewicht und der kationischen Ladung (Ladungsstärke) des kationischen Harzes, der spezifischen Oberfläche und der Teilchengröße des ultrafeinen(wasserfreien)Siliciumdioxides, und der Art und der Menge des Bindemittels einfach bestimmt. Es ist vorteilhaft 0,2 - 20 Gewichtsteile des kationischen Harzes, bezogen auf 100 Gewichtsteile des ultrafeinen(wasserfreien) Siliciumdioxides, und ein Mischungsverhältnis (Gewicht) von kationischem Harz zu wasserlöslichem Bindemittel von 1 : 0 - 2 zu verwenden.

Diese Mengen sind jedoch nicht beschränkt. Die Zugabe einer zu großen Menge an kationischem Harz führt zur Erniedrigung der Dotdichte (Punktdichte) und der Tintenabsorptionsfähigkeit und zur Verschlechterung der Verfärbungsbeständigkeit des Bildes gegenüber oxidierenden Gasen.

Die tintenaufnehmende Schicht wird vorzugsweise in einer Menge von höchstens 10 g/m², insbesondere weniger als 10 g/m², aufgetragen.

Die Beschichtung (die tintenaufnehmende Schicht) kann verschiedene wasserlösliche Harze als Bindemittel enthalten. Beispiele für solche wasserlöslichen Harze sind:
Stärke, kationische Stärke, Polyvinylalkohol, Cellulosederivate wie Hydroxyäthylcellulose und Carboxymethylcellulose, Polyacrylamide, Polyvinylpyridin, Polyäthylenoxid, Polyvinylpyrrolidon, Casein, Gelatine, Natriumalginat, Polystyrolsulfonat, Natriumpolyacrylat, hydrolysiertes Stärke-Acrylnitrilpropfcopolymer, sulfoniertes Chitin, carboxyliertes Chitin, Chitosan, und deren Derivate und dgl. Von diesen sind die Bindemittel, die eine geringe Reaktionsfähigkeit mit dem kationischen Harz haben, bevorzugt.

Die Beschichtung (die tintenaufnehmende Schicht) enthält vorwiegend das ultrafeine(wasserfreie)Siliciumdioxid, ggf. andere Füllstoffe für die Verbesserung der Papiergleiteigenschaft, der Bedruckbarkeit usw.

Beispiele für diese Füllstoffe sind: Calciumcarbonat, Tonerde, Kaolin, japanische Säureerde, Talk, synthetische Siliciumdioxide (erhalten nach dem Naßfällungsverfahren und dem Gelverfahren), Aluminiumoxid, Aluminiumhydroxid, Zinkoxid, Calciumsilikat, synthetische Silikate, Titandioxid, Diatomeenerde, Aluminiumsulfat, Satinweiß, Glaspulver, organische Harzpigmente und dgl.

Die Beschichtung enthält ggf. auch weitere Chemikalien, beispielsweise oberflächenaktive Mittel für die Verbesserung der Qualität des Drucks, z.B. für die Verbesserung von Verlauf und Punktdurchmesser.

Der Träger für die Beschichtung muß ein tintenabsorptionsfähiges Material sein, beispielsweise ein Hohlräume (Poren, Kapillaren) enthaltendes Papier, das aus Papierstoffen, aus Altpapier, Chitin, synthetischen Fasern, Glasfasern usw. oder einer Mischung davon, hergestellt wird, oder ein Hohlräume enthaltendes Blatt wie ein Hohlräume enthaltendes Faservlies.

Als Papier (Blatt aus Papierstoff) kann man Papiere verwenden, die ohne Leimung oder mit saurer oder neutraler Leimung hergestellt wurden.
Der erfindungsgemäß verwendete Träger kann ggf. Additive im Träger oder in Form von einer Beschichtung auf dem Träger enthalten. Dabei kann die Menge der Additive so gewählt werden, daß die Tintenabsorptionsfähigkeit, der papierartige Charakter und der Griff nicht verschlechtert werden. Beispiele für Additive in dem Träger sind verschiedene Füllstoffe und andere Additive, und Beispiele für Additive in Form einer Beschichtung sind Harze und Pigmente, wobei es wünschenswert ist, die Beschichtungsmenge des Pigments von höchstens 10 g/m² unter Berücksichtigung des papierartigen Charakters und des guten Griffs zu verwenden. Bei der Beschichtung kann man beispielsweise eine Leimpresse, Walzen-Streichvorrichtung, Rakelstreichvorrichtung, Bar-Streichvorrichtung, Düsenmaschine etc. verwenden.

Das erfindungsgemäße Tintenstrahl-Aufzeichnungsblatt weist unter Beibehaltung des papierartigen Charakters (und Aussehens) und des guten Griffs ein gleichmäßiges Bild, eine hohe Aufzeichnungsdichte, eine gute Mehrfarben-Aufzeichnung, eine geringe Verfärbung des Bildes bei Einwirkung oxidierender Gase, eine bessere Haltbarkeit und eine bessere Lichtbeständigkeit auf. Die Ursache dafür ist unklar. Man vermutet folgendes: Die Beschichtungsmasse, die ein Gemisch aus dem ultrafeinen(wasserfreien)Siliciumdioxid und dem kationischen Harz enthält, ergibt eine dicke Beschichtungsschicht mit einer großen Anzahl ziemlich gleichmäßiger, geeigneter Lücken (Hohlräume) auf Grund der leichten Bildung von Wasserstoffbrückenbindungen durch das ultrafeine (wasserfreie) Siliciumdioxid und aufgrund des Aggregationseffektes des kationischen Harzes. Daher ist die Beschichtungsmenge an ultrafeinem(wasserfreiem)Siliciumdioxid mit starker Katalysatorfunktion erheblich geringer als die bisherige Beschichtungsmenge. Die geringe Beschichtungsmenge führt zu einer großen Anzahl ziemlich gleichmäßiger Lücken mit geeigneter Größe, wobei der papierartige Charakter und der gute Griff beibehalten werden. Wegen dieser Lücken weist das erfindungsgemäße Aufzeichnungsblatt eine genügende Aufzeichnungsdichte, eine hohe Tintenabsorptionsfähigkeit, ein gleichmäßiges Bild und eine gute Mehrfarben-Aufzeichnung trotz der geringen Beschichtungsmenge auf. Die Ursache für die verbesserte Bildverfärbung wird darauf zurückgeführt, daß das ultrafeine Siliciumdioxid keine stark katalysatoraktiven Lücken (Poren) besitzt und eine nur geringe Menge an siliciumdioxidaktivierenden Verunreinigungen, wie Schwermetalle und ihre Salze, enthält.

Die Erfindung wird anhand der nachfolgenden Beispiele, die Ausführungsbeispiele und Vergleichsversuche darstellen, näher erläutert. Als Abkürzung für "Gewichtsteile" wird "Teile" verwendet.

### Beispiel 1

100 Teile eines gebleichten Laubholzsulfatzellstoffs mit 350 c.s. Freeness als Papierstoff, 10 Teile Kaolin (Kaolinit-Gruppe, kugelige Aggregate, mittlere primäre Teilchengröße: 0,1 »m, spezifisches Gewicht: 2,2) als Füllstoff, 0,15 Teile verstärktes Kolophonium-Leimungsmittel (Coropal CS, hergestellt von Seiko Chemical Co.) und 1 Teil Aluminiumsulfat wurden vermischt, und auf der Papiermaschine behandelt, wobei man einen Träger mit einem Flächengewicht von 62 g/m² erhielt.
Andererseits wurden 100 Teile ultrafeines wasserfreies Siliciumdioxid (Mittlere primäre Teilchengröße: 12 nm, BET-spezifische Oberfläche: 200 m²/g) in etwa 1264 ml Wasser dispergiert. 35,7 Teile einer 28%igen wäßrigen Lösung eines kationischen Harzes A (Polydimethyldiallylammoniumsalze; durchschnittliches Molekulargewicht: etwa 120 000) als Zusatzmittel und 100 Teile einer wäßrigen Lösung von Polyvinylalkohol A (Verseifungsgrad: etwa 99 %; durchschnittlicher Polymerisationsgrad: 1700) wurden zu der Dispersion gegeben, um eine Beschichtungsmasse in Form einer 8%igen wäßrigen Lösung (Feststoffgehalt) herzustellen.
Die erhaltene Beschichtungsmasse wurde durch Leimpressen in einer Beschichtungsmenge von etwa 2 g/m² (Feststoffgehalt) auf den erhaltenen Träger aufgetragen, wobei man ein Aufzeichnungsblatt erhielt.

### Vergleichsbeispiel 1

100 Teile eines feinen, nach dem Naßfällungsprozeß hergestellten Siliciumdioxids (50 % mittlere Teilchengröße: 2,7 »m; BET-spezifische Oberfläche: 270 m²/g) und 20 Teile einer wäßrigen Lösung von Polyvinylalkohol A wurden vermischt, um eine Beschichtungsmasse in Form einer 16%igen wäßrigen Lösung herzustellen. Die erhaltene Beschichtungsmasse wurde durch eine Luftbürste in einer Beschichtungsmenge von etwa 14 g/m² auf den Träger des Beispiels 1 aufgetragen, wobei man ein Aufzeichnungsblatt erhielt.

### Vergleichsbeispiel 2

Man erhielt auf die gleiche Weise wie in Vergleichsbeispiel 1 ein Aufzeichnungsblatt des Vergleichsbeispiels 2, wobei man aber 62,5 Teile eines feinen, nach dem Naßgelprozeß hergestellten Siliciumdioxides G (50 % mittlere Teilchengröße: 10 »m; BET-spezifische Oberfläche: 300 m²/g) und 37,5 Teile eines ultrafeinen wasserfreien Siliciumdioxides anstatt des feinen, nach dem Naßfällungsprozeß hergestellten Siliciumdioxides F des Vergleichsbeispiels 1 verwendete.

### Vergleichsbeispiele 3 und 4

Man erhielt auf die gleiche Weise wie in Beispiel 1 Aufzeichnungsblätter der Vergleichsbeispiele 3 und 4, wobei man jedoch jeweils ein feines, nach dem Naßfällungsprozeß hergestelltes Siliciumdioxid G oder ein feines, nach dem Naßgelprozeß hergestelltes Siliciumdioxid H (50 % mittlere Teilchengröße: 12 »m, BET-spezifische Oberfläche: 320 m²/g) anstatt des ultrafeinen wasserfreien Siliciumdioxides als Füllstoff der Beschichtungsmasse des Beispiels 1 verwendete.

### Vergleichsbeispiel 5

2,5 g/m² der Beschichtungsmasse des Beispiels 1 wurden auf das Aufzeichnungsblatt des Vergleichsbeispiels 1 aufgetragen. Man erhielt ein Aufzeichnungsblatt des Vergleichsbeispiels 5.

Aus der Tabelle 1, in der die Prüfungsergebnisse des Beispiels 1 und der Vergleichsbeispiele 1 - 5 zusammengefaßt werden, ist folgendes ersichtlich: Das Aufzeichnungsblatt des Beispiels 1 weist trotz der geringen Beschichtungsmenge eine gute Dotdichte, eine geringe Bildverfärbung,ausgedrückt als Ozonbeständigkeit, eine hohe Oberflächenfestigkeit, unter Wahrung des papierartigen Charakters und des guten Griffs auf, wodurch dieses Blatt als Tintenstrahlschreiber-Aufzeichnungsblatt bevorzugt ist. Das Aufzeichnungsblatt des Vergleichsbeispiels 1, das ein bisher übliches Aufzeichnungsblatt ist, weist dagegen eine starke Verfärbung und wegen der hohen Beschichtungsmenge einen schlechten papierartigen Charakter und einen unterlegenen Griff auf. Das Aufzeichnungsblatt des Vergleichsbeispiels 2 weist wie dasjenige des Vergleichsbeispiels 1 eine starke Verfärbung und einen schlechten papierartigen Eindruck und einen unterlegenen Griff auf, weil es etwa 30 % des ultrafeinen wasserfreien Siliciumdioxides, bezogen auf den Füllstoff, aber keine kationischen Harze enthält.

Die Aufzeichnungsblätter der Vergleichsbeispiele 3 und 4 weisen auf Grund der Verwendung eines nach dem Naßprozeß hergestellten Siliciumdioxides eine starke Verfärbung und eine schlechte Oberflächenfestigkeit trotz der geringen Beschichtungsmenge und trotz der Verwendung in Kombination mit einem kationischen Harz auf.
Das Aufzeichnungsblatt des Vergleichsbeispiels 5, bei dem die erfindungsgemäße Beschichtung auf das Aufzeichnungsblatt des Vergleichsbeispiels 1 aufgetragen wurde, weist einen schlechten papierartigen Charakter, einen unterlegenen Griff und eine niedrige Oberflächenfestigkeit und eine starke Verfärbung auf, wodurch dieses Blatt in der Praxis nicht verwendet werden kann.

### Beispiele 2, 3 und 4 und Vergleichsbeispiel 6

Ein ultrafeines Siliciumdioxid, ein wasserlösliches Bindemittel und ein kationisches Harz wurden in dem in Tabelle 2 gezeigten Mischverhältnis vermischt, um eine Beschichtungsmasse herzustellen. Die Beschichtungsmasse wurde auf den in Beispiel 1 verwendeten Träger in einer Beschichtungsmenge von etwa 2 g/m² durch einen Meyerstab aufgetragen. Man erhielt Aufzeichnungsblätter der Beispiele 2, 3 und 4 und des Vergleichsbeispiels 6.

Wie aus Tabelle 2 ersichtlich ist, weisen die erfindungsgemäßen Aufzeichnungsblätter trotz der geringen Beschichtungsmenge eine gute Punktdichte, eine geringe Verfärbung und eine überlegene Oberflächenfestigkeit unter Wahrung des papierartigen Charakters des üblichen Papiers auf.

Das Aufzeichnungsblatt des Vergleichsbeispiels 6, das kein kationisches Harz enthält, ergibt dagegen eine sehr schwache Oberflächenfestigkeit, wodurch das ultrafeine wasserfreie Siliciumdioxid auf der Oberfläche des Trägers nicht fixiert wurde, und daher ist das Füllstoffpulver getrennt. Dieses Blatt ist für die Herstellung und Anwendung ungeeignet.

### Beispiele 5, 6, 7 und 8

Man erhielt auf die gleiche Weise wie in Beispiel 3 Aufzeichnungsblätter der Beispiele 5, 6, 7 und 8, wobei man jedoch jeweils ein ultrafeines wasserfreies Siliciumdioxid B (Mittlere Teilchengröße: 18 nm; BET-spezifische Oberfläche: 130 m²/g), ein ultrafeines wasserfreies Siliciumdioxid C (Mittlere Teilchengröße: 16 nm; BET-spezifische Oberfläche: 130 m²/g); ein ultrafeines wasserfreies Siliciumdioxid D (Mittlere Teilchengröße: 7 nm; BET-spezifische Oberfläche: 380 m²/g) und ein ultrafeines wasserfreies Siliciumdioxid E (ein ultrafeines wasserfreies Siliciumdioxid mit einer mittleren Teilchengröße von 30 nm und einer BET-spezifischen Oberfläche von 80 m²/g + etwa 1 % Al₂O₃) anstatt des ultrafeinen wasserfreien Siliciumdioxides des Beispiels 3 verwendet.
Wie aus der Tabelle 3 ersichtlich ist, können verschiedene ultrafeine wasserfreie Siliciumdioxide unabhängig von der Größe der spezifischen Oberfläche erfindungsgemäß verwendet werden.

### Beispiele 9, 10 und 11

Man erhielt auf die gleiche Weise wie in Beispiel 3 Aufzeichnungsblätter der Beispiele 9, 10 und 11, wobei man jedoch jeweils eine Beschichtungsmenge von etwa 1 g/m², 3 g/m² und 7 g/m³ (Feststoffgehalt) anstatt der Beschichtungsmenge von 2 g/m² verwendete. Wie aus der Tabelle 4 ersichtlich ist, kann man im Beschichtungsbereich von weniger als 10 g/m², d.h. in einem Bereich, der zu Aufzeichnungsblättern mit Papiercharakter führt, ein erfindungsgemäßes Aufzeichnungsblatt durch die Kontrolle des Mischungsverhältnisses von Bindemittel zu kationischem Harz oder des Mischungsverhältnisses von ultrafeinem wasserfreiem Siliciumdioxid zu kationischem Harz erhalten.

### Vergleichsbeispiele 12, 13 und 14

(1) 100 Teile LBKP mit 100 ml Freeness wurden als Papierstoff für den Träger verwendet. 15 Teile Füllstoff (gefälltes Calciumcarbonat der Calcit-Gruppe, Spindelform, 50 % mittlere Teilchengröße: 4,1 »m, BET-spezifische Oberfläche: 5 m²/g), 1 Teil kationische Stärke und 0,2 Teile Leimungsmittel (Alkylketendimer, Konzentration: 15,5 %, Viskosität: 80 c.p.) wurden dazugegeben. Ein Blatt wurde mittels einer Papiermaschine hergestellt. Ein Träger (1) mit einem Flächengewicht von 64 g/m² wurde durch Beschichtung des erhaltenen Blattes mit einer 8%igen wäßrigen Lösung von oxidierter Stärke in einer Beschichtungsmenge von 1,5 g/m² mittels einer Leimpreßmaschine hergestellt.
(2) 100 Teile LBKP mit 100 ml Freeness wurden als Papierstoff für einen Träger verwendet. 10 Teile Kaolin (Füllstoff, Kaolinit-Gruppe, kugelige Aggregate, mittlere primäre Teilchengröße: 0,1 »m, spezifisches Gewicht: 2,2), 0,15 Teil verstärktes Leimungsmittels (Coropal CS, hergestellt von Seiko Kogaku Kogyo Co.) und 1 Teil Aluminiumsulfat wurden dazugegeben. Ein Blatt wurde mittels einer Papiermaschine hergestellt. Ein Träger (2) mit 64 g/m² Flächengewicht wurde durch Beschichtung des erhaltenen Blattes mit einer 8%igen wäßrigen Lösung von oxidierter Stärke in einer Beschichtungsmenge von 1,5 g/m² mittels einer Leimpreßmaschine hergestellt.
(3) 100 Teile LBKP mit 100 ml Freeness wurden als Papierstoff für einen Träger verwendet. 10 Teile gefälltes Calciumcarbonat der Calcit-Gruppe (Füllstoff, amorpher Typ, 50 % mittlere Teilchengröße: 4,6 »m, BET-spezifische Oberfläche: 3,4 m²/g), 0,02 Teile Retentionshilfsmittel (kationisches Polyacrylamid, Viskosität: 590 c.p. bei 0,5 % Konzentration) wurden dazugegeben. Ein Träger (3) wurde mittels einer Papiermaschine hergestellt. Die Aufzeichnungsblätter von den Beispielen 12, 13 und 14 wurden durch Beschichtung der obigen Träger (1), (2) und (3) in der gleichen Weise wie im Beispiel 3 erhalten.

Aus der Tabelle 5, die die Prüfungsergebnisse der Aufzeichnungsblätter zeigt, ist ersichtlich, daß die erfindungsgemäßen Aufzeichnungsblätter in saurem Medium und in neutralem Medium hergestellt werden können.

Die in den Tabellen 1 - 5 angegebenen Eigenschaften wurden wie folgt bestimmt.
(1) Punktaufzeichnungsdichte
   Punkte (Dote) werden auf ein Aufzeichnungsblatt mit vier Farben (Schwarz, Cyan, Magenta und Gelb) in einem konstanten Abstand unter Verwendung eines Multifarbendruckers (10-735, hergestellt von Sharp Co.) gedruckt. Der Reflexionsgrad jedes Dots wird mit Hilfe eines Mikrodensitometers (PDM 5B.BR, hergestellt von KONISHIROKU PHOTO IND. CO., LTD.) bestimmt. Dabei sind die Prüfungsbedingungen wie folgt: integrierte Vergrößerung: 20fach, Schlitzbreite: 25 »m, Schlitzhöhe: 25 »m, Stufenverschiebungsgeschwindigkeit: 25 »m/s. Die jeweiligen Aufzeichnungsdichten der vier Farben wurden addiert und sind in Tabellen angegeben. Die Aufzeichnungsblätter mit einer Gesamt-Farbdichte von 5 oder darüber wurden als "Gut" bewertet.
(2) Haltbarkeit (Ozonbeständigkeit)
   Ein Aufzeichnungsblatt wird mit einer schwarzen Tinte für Tintenstrahldrucker PJ-1080 A (hergestellt von Canon Co.) unter Verwendung eines Bristowsgeräts (Kontaktzeit: 0,01 s, Tintenmenge: etwa 20 ml/m²) bedruckt. Das bedruckte Blatt wird in einen Exsikator mit 20 ml Volumen eingelegt. Man läßt eine Ozonmenge von 0,0003 g/min aus dem Ozonisator IOP-O (hergestellt von Simon Co.) zusammen mit einer gewissen Menge Luft durch Exsikator strömen. Nach einer minütigen Ozonbehandlung wird die Farbdifferenz des gedruckten Teils im Vergleich zum unbedruckten Teil vor und nach der Ozonbehandlung gemessen. Die prozentuale Verfärbung wird anhand nachfolgender Formel berechnet, wobei die Ozonbeständigkeit bewertet wird. Die Aufzeichnungsblätter mit einer Ozonbeständigkeit von 10 und darunter werden als "Gut" bewertet.
   Die Farbdifferenz zwischen unbedrucktem Teil und bedrucktem Teil vor Ozonbehandlung: D₀
   Farbdifferenz zwischen unbedrucktem Teil und bedrucktem Teil nach Ozonbehandlung: D₁
   Ozonbeständigkeit (prozentuale Verfärbung: D_{S}

   ${\text{D}}_{\text{S}} \text{= D₁/D₀ x 100 (%)}$
(3) Lichtbeständigkeit
   Ein Aufzeichnungsblatt wird mit Magentatinte unter Verwendung eines Bristowgeräts (Kontaktzeit: 0,01 s, Tintenmenge: etwa 20 ml/m²) bedruckt. Das bedruckte Aufzeichnungsblatt wird 40 Stunden mit Hilfe eines Verfärbungstestgerätes (Modell BH, Verwendung von Kohlenbogenlampe, hergestellt von Toyo Seiki Co.) behandelt. Die Farbdifferenz der bedruckten Teile im Vergleich zum unbedruckten Teil vor und nach der Behandlung wird gemessen. Die prozentuale Verfärbung wird nach der folgenden Formel berechnet, wobei die Lichtbeständigkeit bewertet wird. Die Aufzeichnungsblätter mit einer Lichtbeständigkeit von 10 oder darunter werden als "Gut" bewertet. Farbdifferenz zwischen unbedrucktem Teil und bedrucktem Teil vor der Behandlung: F₀ Farbdifferenz zwischen unbedrucktem Teil und
   bedrucktem Teil nach der Behandlung: F₁
   Lichtbeständigkeit (prozentuale Verfärbung): F₂

   ${\text{F}}_{\text{S}} \text{= F₁/F₀ x 100 (%)}$
(4) Oberflächenfestigkeit
   Ein Zelluloseklebeband von etwa 15 cm Länge wird gleichmäßig mit einem bestimmten Druck auf ein Aufzeichnungsblatt geklebt. Nach 15 Minuten wird es mit einer bestimmten Geschwindigkeit abgezogen. Der Zustand des Teils des Aufzeichnungsblattes von dem das Klebeband abgezogen wurde, wird visuell wie folgt bewertet.
   A: An dem Klebeband haftet fast keine Beschichtung
   B: An dem Klebeband haftet einiges an Beschichtung
   C: An dem Klebeband haftet viel Beschichtung
   A und B werden als "GUt" bewertet.

**Tabelle 2**

| | Beispiel 2 | Beispiel 3 | Beispiel 1 | Beispiel 4 | Vergleichsbeispiel 6 |
|---|---|---|---|---|---|
| Beschichtungsmasse: | | | | | |
| Ultrafeines Siliciumdioxid A | 100 | 100 | 100 | 100 | 100 |
| Polyvinylalkohol A | 10 | 10 | 10 | 10 | 10 |
| Kationisches Harz A | 3 | 5 | 10 | 30 | 0 |
| Beschichtungsmenge (g/m²) | 2,1 | 2,0 | 2,2 | 2,2 | 2,2 |

| Aufzeichnungsdichte: | | | | | |
|---|---|---|---|---|---|
| Punktaufzeichnungsdichte | 5,40 | 5,35 | 5,42 | 5,06 | 4,69 |
| Ozonbeständigkeit | 5,0 | 6,1 | 8,8 | 9,7 | 5,7 |

| Papiereigenschaft: | | | | | |
|---|---|---|---|---|---|
| Oberflächenfestigkeit | A | A | A | A | C |

**Tabelle 3**

| | Beispiel 5 | Beispiel 6 | Beispiel 3 | Beispiel 7 | Beispiel 8 |
|---|---|---|---|---|---|
| Beschichtungsmasse | | | | | |
| Ultrafeines Siliciumdioxid A | | | 100 | | |
| Ultrafeines Siliciumdioxid B | 100 | | | | |
| Ultrafeines Siliciumdioxid C | | 100 | | | |
| Ultrafeines Siliciumdioxid D | | | | 100 | |
| Ultrafeines Siliciumdioxid E | | | | | 100 |
| Polyvinylalkohol A | 10 | 10 | 10 | 10 | 10 |
| Kationisches Harz A | 5 | 5 | 5 | 5 | 5 |
| Beschichtungsmenge (g/m²) | 2,0 | 2,0 | 2,0 | 1,9 | 2,5 |

| Aufzeichnungsdichte: | | | | | |
|---|---|---|---|---|---|
| Punktaufzeichnungsdichte | 5,35 | 5,48 | 5,35 | 5,24 | 5,00 |
| Ozonbeständigkeit | 4,1 | 5,7 | 6,1 | 7,4 | 4,5 |

| Papiereigenschaft: | | | | | |
|---|---|---|---|---|---|
| Oberflächenfestigkeit | A | A | A | A | A |

**Tabelle 4**

| | Beispiel 9 | Beispiel 3 | Beispiel 10 | Beispiel 11 |
|---|---|---|---|---|
| Beschichtungsmasse: | | | | |
| Ultrafeines Siliciumdioxid A | 100 | 100 | 100 | 100 |
| Polyvinylalkohol A | 10 | 10 | 10 | 10 |
| Kationisches Harz A | 3 | 5 | 5 | 3 |
| Beschichtungsmenge (g/m²) | 1,2 | 2,0 | 3,4 | 6,6 |

| Aufzeichnungsdichte: | | | | |
|---|---|---|---|---|
| Punktaufzeichnungsdichte | 5,22 | 5,35 | 5,84 | 6,50 |
| Ozonbeständigkeit | 4,3 | 6,1 | 7,2 | 9,2 |

| Papiereigenschaft: | | | | |
|---|---|---|---|---|
| Oberflächenfestigkeit | A | A | B | B |

**Tabelle 5**

| | Beispiel 12 | Beispiel 13 | Beispiel 14 |
|---|---|---|---|
| Beschichtungsmasse: | | | |
| Ultrafeines Siliciumdioxid A | 100 | 100 | 100 |
| Polyvinylalkohol A | 10 | 10 | 10 |
| Kationisches Harz A | 5 | 5 | 5 |
| Beschichtungsmenge (g/m²) | 2,0 | 2,1 | 2,2 |

| Aufzeichnungsdichte: | | | |
|---|---|---|---|
| Punktaufzeichnungsdichte | 5,12 | 5,53 | 5,35 |
| Ozonbeständigkeit | 9,6 | 8,3 | 6,3 |

| Papiereigenschaft: | | | |
|---|---|---|---|
| Oberflächenfestigkeit | A | A | B |

### Beispiele 15 und 16

Man erhielt auf die gleiche Weise wie im Beispiel 1 Aufzeichnungsblätter der Beispiele 15 und 16, wobei man jedoch jeweils die kationischen Harze B und C anstatt des kationischen Harzes A verwendete.
B: Polymer von ß-Methacryloyloxyäthyltrimethylammoniumchlorid (Molekulargewicht: etwa 28 000)
C: Methylglykolchitosan (n = mehr als 400)

Wie aus der Tabelle 6 ersichtlich ist, können verschiedene kationische Harze mit Erfolgtverwendet werden.

### Vergleichsbeispiele 7, 8 und 9

100 Teile LBKP mit 350 ml Freeness wurden als Papierstoff für einen Träger verwendet. 25 Teile eines ultrafeinen wasserfreien Siliciumdioxides (mittlere primäre Teilchengröße: 12 nm; BET-spezifische Oberfläche: 200 m²/g) als Füllstoff und 2 Teile eines kationischen Harzes (Polydimethyldiallyl-quartäre Ammoniumsalze; mittleres Molekulargewicht: 120 000) wurden dazugegeben. Weiter wurden 0,15 Teile eines verstärkten Kolophonium-Leimungsmittels (Coropal CS, hergestellt von Seiko Kogyo Co.) und 1,0 Teil Aluminiumsulfat dazugegeben. Ein Blatt von 64 g/m² Flächengewicht wurde mit Hilfe einer Papiermaschine hergestellt, und das resultierende Blatt wurde superkalandriert, um das Aufzeichnungsblatt des Vergleichsbeispiels 7 herzustellen.

Auf die gleiche Weise wie im Vergleichsbeispiel 7 wurde ein Aufzeichnungsblatt des Vergleichsbeispiels 8 hergestellt, wobei jedoch 50 Teile des ultrafeinen wasserfreien Siliciumdioxides anstelle von 25 Teilen verwendet wurden. Eine 6%ige wäßrige Lösung von Polyvinylalkohol (Verseifungsgrad: mehr als 99 %; mittlerer Polymerisationsgrad: 1700) wurde auf das Aufzeichnungsblatt des Vergleichsbeispiels 8 mit Hilfe eines Meyerstabes in einer Beschichtungsmenge von etwa 2 g/m² aufgetragen, getrocknet und superkalandriert, um ein Aufzeichnungsblatt des Vergleichsbeispiels 9 herzustellen.

Wie aus der Tabelle 7 ersichtlich ist, führt die Zugabe eines ultrafeinen wasserfreien Siliciumdioxids zum Träger und die Beschichtung des erhaltenen Trägers mit einem Polyvinylalkohol nicht zu dem erfindungsgemäßen Effekt.

**Tabelle 7**

| | | Beispiel 1 | Vergleichs-Beispiel 7 | Vergleichs-Beispiel 8 | Vergleichs-Beispiel 9 |
|---|---|---|---|---|---|
| | Träger | | | | |
| | LBKP | 100 | 100 | 100 | 100 |
| | Kaolin | 10 | | | |
| | Ultrafeines Siliciumdioxid | | 25 | 50 | 50 |
| | Verstärktes Kolophonium-Leimungsmittel | 0,15 | 0,15 | 0,15 | 0,15 |
| | Aluminiumsulfat | 1 | 1 | 1 | 1 |
| | Kationisches Harz | | 10 | 10 | 10 |

| | Beschichtungsmasse | | | | |
|---|---|---|---|---|---|
| | Ultrafeines Siliciumdioxid A | 100 | | | |
| | Polyvinylalkohol | 10 | | | 100 |
| | Kationisches Harz A | 10 | | | |
| Aufzeichnungsdi | Punktaufzeichnungsdichte | 5,42 | 4,70 | 4,72 | 4,87 |
| chte | Ozonbeständigkeit | 8,8 | 12,5 | 9,5 | 8,9 |
| Papiereigenschaft | Oberflächenfestigkeit | A | C | C | B |

Wie oben erklärt wurde, wird das erfindungsgemäße Tintenstrahl-Aufzeichnungsblatt durch Beschichtung eines Trägers mit einer Beschichtungsmasse, die ein Gemisch aus einem ultrafeinen wasserfreien Siliciumdioxid und einem kationischen Harz enthält, hergestellt. Das erfindungsgemäße Aufzeichnungsblatt weist eine gleichmäßige Bildqualität, eine hohe Aufzeichnungsdichte, eine gute Mehrfarben-Aufzeichnung und eine geringe Verfärbung des Bildes durch oxidierende Gase unter Beibehaltung des Papiercharakters und des guten Griffs auf. Weiter ist das erfindungsgemäße Aufzeichnungsblatt wegen der geringen erforderlichen Beschichtungsmenge wirtschaftlich vorteilhaft.

## Patentansprüche

1. Aufzeichnungsblatt für Tintenstrahlschreiber, die mit wäßriger, einen wasserlöslichen Farbstoff enthaltender Tinte drucken, bestehend aus einem Träger aus einem tintenabsorptionsfähigen Material, der mit einem tintenaufnehmenden Material, das ein Gemisch aus einem amorphen Siliciumdioxid und einem kationischen Harz enthält, beschichtet oder imprägniert ist, dadurch gekennzeichnet, daß das amorphe Siliciumdioxid ein durch Hydrolyse von Siliciumtetrachlorid in einer Knallgasflamme erhaltenes Siliciumdioxid ist, das aus Aggregaten kugeliger Teilchen mit einer mittleren primären Teilchengröße von 7-40 nm besteht.

2. Aufzeichnungsbiatt für Tintenstrahlschreiber nach Anspruch 1, dadurch gekennzeichnet, daß das siliciumdioxid eine BET-Oberfläche im Bereich von 50 - 380 m²/g aufweist.

3. Aufzeichnungsblatt für Tintenstrahlschreiber nach Anspruch 1 oder 2, dadurch gekennzeichnet, daß das kationische Harz ausgewählt ist unter Polyäthyleniminen, Polydimethyldiallylammoniumsalzen, insbesondere -chloriden, Polyalkylenpolyamindicyandiamidammoniumchloriden, Polyalkylenpolyamindicyandiamidammonium-Kondensaten, Polyvinylpyridiniumhalogeniden, Polymeren von (Meth)acr ylamidalkyl-quartären-Ammoniumsalzen, Polymeren von (Meth)acryloyloxyalkyl-quartären-Ammoniumsalzen, ω-Chlor-poly(oxyäthylen-polymethylen-quartären-ammoniumsalzen), Polyvinylbenzyl-trimethylammoniumsalzen und N-Methylglykolchitosan, und Gemischen davon.

4. Aufzeichnungsblatt für Tintenstrahlschreiber nach einem der Ansprüche 1 bis 3, dadurch gekennzeichnet, daß das kationische Harz in einer Menge von 0,2 - 20 Gewichtsteilen, bezogen auf 100 Gewichtsteile des siliciumdioxides, enthalten ist.

5. Aufzeichnungsblatt für Tintenstrahlschreiber nach einem der Ansprüche 1 bis 4, dadurch gekennzeichnet, daß das tintenaufnehmende Material zusätzlich ein Bindemittel enthält.

6. Aufzeichnungsblatt für Tintenstrahlschreiber nach Anspruch 5, dadurch gekennzeichnet, daß das Bindemittel eine geringe Reaktionsfähigkeit mit dem kationischen Harz besitzt.

7. Aufzeichnungsblatt für Tintenstrahlschreiber nach einem der Ansprüche 1 bis 6,dadurch gekennzeichnet, daß das tintenaufnehmende Material in einer Menge von höchstens 10 g/m² aufgetragen wird.

## Claims

1. Recording sheet for ink jet printers which print with an aqueous ink containing a water soluble dye consisting of a carrier of a material capable of ink absorption which is coated or impregnated with an ink receptive material which contains a mixture of an amorphous silicon dioxide and a cationic resin, characterized in that the amorphous silicon dioxide is one obtained by hydrolysis of silicon tetrachloride in an oxyhydrogen flame, which consists of aggregates of ball-shaped particles with an average primary particle size of 7-40 nm.

2. Recording sheet for ink jet printers according to Claim 1, characterized in that the silicon dioxide has a BET-surface area in the range of 50 - 380 m²/g.

3. Recording sheet for ink jet printers according to Claim 1 or 2, characterized in that the cationic resin is chosen from among polyethylene imines, polydimethyldiallyl ammonium salts, particularly chlorides, polyalkylene polyaminedicyanodiamido ammonium chlorides, polyalkylenepolyaminedicyanodiamido ammonium condensates, polyvinylpyridine halides, polymers of (meth)acrylamidoalkyl quaternary ammonium salts, polymers of (meth)acryloyloxyalkyl quaternary ammonium salts, ω-chloro-poly(oxyethylene polymethylene quaternary ammonium salts), polyvinylbenzyl trimethyl ammonium salts and N-methylglycolchitosan and mixtures thereof.

4. Recording sheet for ink jet printers according to one of Claims 1 to 3, characterized in that the cationic resin is contained in a quantity of 0.2 - 20 parts by weight taken on 100 parts by weight of the silicon dioxide.

5. Recording sheet for ink jet printers according to one of Claims 1 to 4, characterised in that the ink receptive material additionally contains a binding agent.

6. Recording sheet for ink jet printers according to Claim 5, characterised in that the binding agent has a low reactivity with the cationic resin.

7. Recording sheet for ink jet printers according to one of Claims 1 to 6, characterised in that the ink receptive material is applied in a quantity of at most 10 g/m².

## Revendications

1. Feuille d'enregistrement pour imprimantes à jet d'encre qui impriment avec une encre aqueuse, contenant un colorant soluble dans l'eau, feuille constituée d'un support, en un matériau capable d'absorber l'encre, qui est revêtu ou imprégné d'un matériau, récepteur de l'encre, qui contient un mélange d'un dioxyde de silicium amorphe et d'une résine cationique, feuille caractérisée par le fait que le dioxyde de silicium amorphe est un dioxyde de silicium qui est obtenu par hydrolyse du tétrachlorure de silicium dans une flamme de gaz oxhydrique et qui est constitué d'agrégats de particules sphériques d'une dimension primaire moyenne de particules de 7-40 nm.

2. Feuille d'enregistrement pour imprimantes à jet d'encre selon la revendication 1, caractérisée par le fait que le dioxyde de silicium présente une surface, évaluée selon le procédé B E T, dans l'ordre de 50 - 380 m²/g.

3. Feuille d'enregistrement pour imprimantes à jet d'encre selon la revendication 1 ou 2, caractérisée par le fait que la résine cationique est choisie parmi les polyéthylènimines, les sels de polydiméthyldiallylammonium, en particulier les chlorures de polydiméthyldiallylammonium, les chlorures de polyalkylènepolyamindicyandiamidammonium, les condensats de polyalkylènepolyamindicyandiamidammonium, les halogénures de polyvinylpyridinium, les polymères des sels de (méth)acrylamidalkylammonium quaternaire, les polymères des sels de (méth)acryloyloxyalkyl-ammonium quaternaire, les sels d'ω-chloro-poly-(oxyéthylènepolyméthylène-ammonium quaternaire), les sels de polyvinylbenzyltriméthylammonium et le N-méthylglycolchitosane, et leurs mélanges.

4. Feuille d'enregistrement pour imprimantes à jet d'encre selon l'une des revendications 1 à 3, caractérisée par le fait que la résine cationique est contenue dans une proportion de 0,2 - 20 parties en poids, rapporté à 100 parties en poids du dioxyde de silicium.

5. Feuille d'enregistrement pour imprimantes à jet d'encre selon l'une des revendications 1 à 4, caractérisée par le fait que le matériau récepteur de l'encre contient en outre un liant.

6. Feuille d'enregistrement pour imprimantes à jet d'encre selon la revendication 5, caractérisée par le fait que le liant possède une faible capacité de réaction avec la résine cationique.

7. Feuille d'enregistrement pour imprimantes à jet d'encre selon l'une des revendications 1 à 6, caractérisée par le fait que le matériau récepteur de l'encre est appliqué selon une quantité maximale de 10 g/m².
